# FASCICULE DE BREVET EUROPEEN

(11) **EP 0 884 399 B1**
(45) Date de publication et mention de la délivrance du brevet: **14.08.2002**
(21) Numéro de dépôt: 98401309.4
(22) Date de dépôt: 02.06.1998
(51) Int. Cl.: C22C 38/22, C22C 38/24, C23C 8/26, C23C 8/50

(54) **Procédé de fabrication d'un ressort en acier, ressort obtenu et acier pour la fabrication d'un tel ressort**
Verfahren zur Herstellung einer Stahlfeder, Stahlfeder und Stahl zur Herstellung der Stahlfeder
Process for the manufacturing of a steel spring, the obtained product and the steel used for manufacturing said spring

(30) Priorité: 04.06.1997 FR 9706848
(43) Date de publication de la demande: 16.12.1998
(73) Titulaire: Ascometal, 92800 Puteaux (FR)
(72) Inventeur: Auclair, Gilles, 57950 Montigny-lès Metz (FR); Lecouturier, Fabrice, 13270 Fos-sur-Mer (FR); Lebrun, Jean-Paul, 78380 Bougival (FR)
(74) Mandataire: Jacobson, Claude

(56) Documents cités:
- EP-A- 0 694 621
- DE-A- 3 130 914
- GB-A- 2 210 299
- US-A- 5 183 634
- US-A- 5 310 521
- PATENT ABSTRACTS OF JAPAN vol. 095, no. 010, 30 novembre 1995 & JP 07 179985 A (KOBE STEEL LTD), 18 juillet 1995
- PATENT ABSTRACTS OF JAPAN vol. 18, no. 604 (C-1275), 17 novembre 1994 & JP 06 228734 A (NISSHIN STEEL CO LTD), 16 août 1994
- PATENT ABSTRACTS OF JAPAN vol. 95, no. 4, 31 mai 1995 & JP 07 011422 A (KOBE STEEL LTD), 13 janvier 1995
- PATENT ABSTRACTS OF JAPAN vol. 95, no. 10, 30 novembre 1995 & JP 07 188852 A (KOBE STEEL LTD.), 25 juillet 1995

## Description

La présente invention concerne la fabrication de ressorts en acier destinés à être fortement sollicités.

De nombreux ressorts utilisés, par exemple, pour les soupapes de moteurs à combustion interne, pour les embrayages ou pour les suspensions d'automobiles, sont très fortement sollicités en service et doivent avoir une très bonne résistance à la fatigue.

Pour fabriquer ce type de ressorts, il est connu d'utiliser des fils tréfilés en acier dont la composition chimique comprend, en poids, de 0,53 % à 0,6 % de carbone, de 1,2 % à 1,6 % de silicium, de 0,5 % à 0,7 % de manganèse, de 0,5 % à 0,8 % de chrome, éventuellement de 0,15 % à 0,2 % de vanadium, le reste étant du fer et des impuretés résultant de l'élaboration. Les fils sont formés à chaud ou à froid pour obtenir des ressorts qui sont alors contraints à une température qui ne dépasse pas 400 °C, afin de relâcher les contraintes dues au formage, puis grenaillés et, enfin, recouverts d'une couche de laque pour les protéger contre la corrosion.

Afin d'améliorer l'endurance à la fatigue des ressorts à hautes caractéristiques, il a été proposé d'utiliser un acier contenant, environ, 0,6 % de carbone, 1,4 % de silicium, 0,7 % de manganèse, 1,5 % de chrome, 0,5 % de molybdène et 0,25 % de vanadium, et d'effectuer sur les ressorts un traitement de nitruration gazeuse à haute température. Cette technique a l'avantage d'améliorer l'endurance des ressorts en créant, à la surface de ceux-ci, une couche dure comportant des contraintes résiduelles de compression. Cependant, le traitement de nitruration à haute température nécessite des teneurs en éléments d'alliage élevées pour d'obtenir une dureté suffisante à coeur des fils constituant les ressorts, et cela présente plusieurs inconvénients : la résilience de l'acier est détériorée, la fabrication est rendue plus difficile par des risques de tapure, de décarburation en surface et de grossissement du grain, le coût est très sensiblement augmenté.

Dans le JP-A-07011422, on propose par exemple un acier pour la fabrication d'un ressort nitruré contenant en poids, de 0,4 à 0,8%C, 0,8 à 4% Si, 0,2 à 2%Mn, 0,4 à 3% Cr ainsi qu'un moins un élément V(0,05 à 0,5%), Nb (0,05 à 0,50%), Ni (0,2 à 2%) et Mo (0,1 à 1%), le reste de l'acier étant constitué de fer et d'impuretés inévitables. La couche nitrurée présente une épaisseur d'au moins 70 µm et la dureté à coeur du ressort est d'au moins 470 HV (46,9 HRC).

Le but de la présente invention est de remédier aux inconvénients mentionnés plus haut, en proposant un procédé pour la fabrication de ressorts à hautes caractéristiques présentant à leur surface, une couche dure comportant des contraintes résiduelles de compression importantes, et qui puissent être fabriqués dans des conditions satisfaisantes.

A cet effet, l'invention a pour objet un procédé de fabrication d'un ressort en acier selon lequel on approvisionne un fil tréfilé en acier dont la composition chimique comprend, en poids :$\text{0,4% ≤ C ≤ 0,7%}$$\text{1 ≤ Si ≤ 1,7%}$$\text{0,4% ≤ Mn ≤ 1%}$$\text{0,3% ≤ Cr ≤ 1%}$$\text{0% ≤ Mo ≤ 0,2%}$$\text{0% ≤ V ≤ 0,2%}$ le reste étant du fer et des impuretés résultant de l'élaboration. On soumet le fil tréfilé à une trempe suivie d'un revenu à une température Tr inférieure ou égale à 500°C ajustée pour obtenir une résistance à la traction Rm supérieure ou égale à 1900 MPa. Avec le fil, on forme une ébauche de ressort et on effectue sur l'ébauche de ressort un traitement superficiel de nitruration à une température inférieure à la température de revenu Tr de façon à obtenir une couche superficielle nitrurée dont la teneur en azote est supérieure à 0,4% sur au moins les 20 premiers µm, ladite couche nitrurée étant exempte de couche superficielle blanche constituée de nitrures ε et présentant une dureté superficielle supérieure à 64HRC et une épaisseur supérieure à 150µm, la dureté à coeur du ressort étant supérieure à 50 HRC.

Le traitement de nitruration peut, par exemple, être un traitement de nitruration ionique.

De préférence la composition chimique de l'acier est telle que :$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 % ≤ V ≤ 0,2 %}$ le reste étant du fer et des impuretés résultant de l'élaboration.

L'invention concerne également un acier dont la composition chimique comprend, en poids :$\text{0,57 % ≤ C ≤ 0,6 %}$$\text{1,5 % ≤ Si ≤ 1,6 %}$$\text{0,65 % ≤ Mn ≤ 0,7 %}$$\text{0,7 % ≤ Cr ≤ 0,8 %}$$\text{0,05 % ≤ Mo ≤ 0,08 %}$$\text{0,15 % ≤ V ≤ 0,2 %}$ le reste étant du fer et des impuretés résultant de l'élaboration, ainsi qu'un ressort constitué de cet acier, et comportant à sa surface une couche nitrurée dont l'épaisseur est supérieure à 150 µm et la dureté superficielle est supérieure à 64 HRC ; la teneur en azote de la couche nitrurée est supérieure à 0,4 % sur au moins les 20 premiers µm, et la couche nitrurée est exempte de couche superficielle blanche constituée de nitrures ε ; la dureté à coeur du ressort est supérieure à 50 HRC.

L'invention va maintenant être décrite plus en détails et illustrée par des exemples.

La composition chimique de l'acier utilisé pour la fabrication de ressorts selon l'invention comprend, en poids :
- de 0,4 % à 0,7 %, et, de préférence, de 0,57 % à 0,6% de carbone pour obtenir une dureté suffisante, lorsque la teneur en carbone est supérieure à 0,7 %, la résilience est diminuée ;
- de 1 % à 1,7 %, et, de préférence, de 1,5 % à 1,6 % de silicium pour obtenir une bonne limite d'élasticité et permettre un fort durcissement de la ferrite en retardant la précipitation de fins carbures ; la teneur en silicium est limitée à 1,7 % pour éviter une décarburation excessive au cours du laminage du fil ;
- de 0,4 % à 1 %, et, de préférence, de 0,65 % à 0,7 % de manganèse pour obtenir une trempabilité suffisante ; la teneur maximale est limitée à 1 % pour éviter de détériorer la résilience ;
- de 0,3 % à 1 %, et, de préférence, de 0,7 % à 0,8 % de chrome pour obtenir une dureté suffisante sans détériorer la résilience ; le chrome, susceptible de former des carbures et des nitrures, permet de limiter l'adoucissement au revenu ;
- moins de 0,2 %, et, de préférence, de 0,05 % à 0,08 % de molybdène ; cet élément augmente la trempabilité de l'acier et ralentit l'adoucissement au revenu ; lorsque la teneur en molybdène est inférieure à 0,05 %, l'effet ralentisseur de l'adoucissement au revenu est négligeable ; lorsque la teneur en molybdène est supérieure à 0,2 %, l'acier est rendu fragile ; de plus, cet élément est très coûteux ;
- moins de 0,2 %, et, de préférence, de 0,15 % à 0,2 % de vanadium pour augmenter la résistance de l'acier et éviter un grossissement excessif du grain au cours de l'austénitisation ; lorsque la teneur en vanadium est supérieure à 0,2 %, il se forme des carbures trop gros qui ne se redissolvent pas au cours de l'austénitisation et piègent du carbone sous une forme qui n'est pas favorable à une augmentation de résistance de l'acier ;
le reste étant du fer et des impuretés résultant de l'élaboration.

Avec cet acier, on fabrique un fil de diamètre inférieur à 14 mm. Ce fil est rasé pour supprimer les défauts de surface, puis tréfilé jusqu'au diamètre voulu. Il est alors austénitisé et trempé et revenu au défilé afin d'obtenir une structure martensitique revenue. La trempe se fait après réchauffage à une température comprise entre 800 °C et 950 °C. Le revenu est effectué à une température comprise entre 400 °C et 500 °C et ajustée afin d'obtenir la résistance à la traction Rm visée, comprise entre 1900 MPa et 2200 MPa.

Le fil ainsi obtenu est, alors, formé à froid pour obtenir une ébauche de ressort hélicoïdal.

A noter que le fil peut également être formé à chaud, le traitement de trempe et de revenu est, alors, effectué sur l'ébauche de ressort hélicoïdal, et non pas sur le fil.

L'ébauche de ressort hélicoïdal est alors soumise à un traitement de nitruration ionique, connu en lui même, et effectué à une température légèrement inférieure, par exemple de 15 °C à 20 °C, à la température effective de revenu. Le traitement ionique a une durée suffisante, en général de 5 à 20 heures, de façon à obtenir une couche superficielle nitrurée de dureté superficielle supérieure à 60 HRC, et d'épaisseur supérieure à 150 µm. La teneur en azote de la couche superficielle nitrurée est d'environ 1,8 % à l'extrême surface, et décroît régulièrement avec la profondeur sous la surface. A 50 µm, voire à 100 µm sous la surface, la teneur en azote est encore supérieure à 0,4 %. De plus, avec de telles conditions de nitruration, la couche nitrurée ne comporte pas de couche superficielle blanche constituée de nitrures ε, ce qui est un avantage, car la couche blanche rencontrée habituellement est très fragile et, de ce fait, diminue l'endurance des ressorts nitrurés.

Par ailleurs, ce traitement a l'avantage d'une part, de ne pas détériorer les caractéristiques mécaniques de l'acier à coeur du ressort, et, en particulier, de conserver une dureté à coeur supérieure à 50 HRC, d'autre part, d'engendrer des contraintes résiduelles de compression pouvant dépasser, en surface, 700 MPa, et s'atténuant en profondeur. Ces contraintes de compression en surface ont l'avantage de réduire les risques d'amorçage de fissures en surface sous l'effet des sollicitations du ressort.

A titre d'exemple, des ressorts hélicoïdaux on été réalisés à partir d'un fil de 14 mm de diamètre, en acier dont la composition chimique comprenait, en % en poids :

| C | Si | Mn | Cr | Mo | S | P | V |
|---|---|---|---|---|---|---|---|
| 0,584 | 1,510 | 0,690 | 0,746 | 0,063 | 0,019 | 0,006 | 0,180 |

le fil a été trempé et revenu à 420 °C de façon à obtenir une résistance à la traction Rm de 2150 MPa. Les ébauches de ressort ont été soumises à un traitement de nitruration ionique effectué à 400 °C pendant 11 heures. La couche nitrurée obtenue à la surface des ressorts était caractérisée par une teneur en azote en surface de 1,8 %, une teneur en azote à 20 µm sous la surface de 0,4 %, une épaisseur de la couche nitrurée de 160 µm, une dureté superficielle supérieure à 64 HRC, la présence de contraintes résiduelles de compression d'environ 900 MPa à 20 µm sous la surface, et une dureté à coeur supérieure à 52 HRC. La couche nitrurée était exempte de couche blanche constituée de nitrures ε

## Revendications

1. Procédé de fabrication d'un ressort en acier **caractérisé en ce que** :
- on approvisionne un fil tréfilé en acier dont la composition chimique comprend, en poids :$\text{0,4% ≤ C ≤ 0,7%}$$\text{1 ≤ Si ≤ 1,7%}$$\text{0,4% ≤ Mn ≤ 1%}$$\text{0,3% ≤ Cr ≤ 1%}$$\text{0% ≤ Mo ≤ 0,2%}$$\text{0% ≤ V ≤ 0,2%}$ le reste étant du fer et des impuretés résultant de l'élaboration
- on soumet le fil tréfilé à une trempe et à un revenu à une température Tr inférieure ou égale à 500°C ajustée pour obtenir une résistance à la traction Rm supérieure ou égale à 1900 Mpa,
- on forme une ébauche de ressort,
- et on effectue sur l'ébauche de ressort un traitement superficiel de nitruration à une température inférieure à la température de revenu Tr de façon à obtenir une couche superficielle nitrurée dont la teneur en azote est supérieure à 0,4% au moins sur les 20 premiers µm, ladite couche nitrurée étant exempte de couche superficielle blanche constituée de nitrure ε et présentant une dureté supérieure à 64 HRC et une épaisseur supérieure à 150 µm, la dureté à coeur du ressort étant supérieure à 50 HRC;

2. Procédé selon la revendication 1, **caractérisé en ce que** le traitement de nitruration est un traitement de nitruration ionique.

3. Procédé selon l'une quelconque des revendications 1 et 2, **caractérisé en ce que** la composition chimique de l'acier est telle que :$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 ≤ V ≤ 0,2%}$ le reste étant du fer et des impuretés résultant de l'élaboration.

4. Ressort **caractérisé en ce qu'**il est constitué d'un fil tréfilé en acier dont la composition chimique comprend, en poids :$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 ≤ V ≤ 0,2%}$ le reste étant du fer et des impuretés résultant de l'élaboration, trempé à une température inférieure à 500°C pour obtenir un niveau de résistance à la traction Rm au moins égal à 1900 MPa et **en ce qu'**il comporte à sa surface une couche nitrurée dont la teneur en azote sur au moins les 20 premiers µm est supérieure à 0,4%, dont l'épaisseur est supérieure à 150 µm et la dureté superficielle à 64 HRC, la dureté à coeur du ressort étant supérieure à 50 HRC, la couche nitrurée étant exempte de couche superficielle blanche constituée de nitrure ε.

5. Acier pour la fabrication d'un ressort nitruré en surface selon la revendication 4, **caractérisé en ce que** sa composition chimique est telle que :$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 ≤ V ≤ 0,2%}$ le reste étant du fer et des impuretés résultant de l'élaboration.

## Claims

1. Process for producing a steel spring, **characterised in that**
- a drawn steel wire is supplied having the following chemical composition, by weight:$\text{0.4% ≤ C ≤ 0.7%}$$\text{1% ≤ Si ≤ 1.7%}$$\text{0.4% ≤ Mn ≤ 1%}$$\text{0.3% ≤ Cr ≤ 1%}$$\text{0% ≤ Mo ≤ 0.2%}$$\text{0% ≤ V ≤ 0.2%}$ the remainder being iron and impurities resulting from the manufacturing process
- the drawn wire is subjected to quenching followed by tempering at a temperature Tr which is less than or equal to 500°C adjusted to obtain a tensile strength Rm greater than or equal to 1900 MPa,
- a spring blank is formed,
- and the spring blank is subjected to a surface nitridation treatment at a temperature below the tempering temperature Tr so as to obtain a nitrided surface layer having a nitrogen content of more than 0.4% over at least the first 20 µm, said nitrided layer being free from any white surface layer consisting of nitride ∈ and having a surface hardness of more than 64 HRC and a thickness of more than 150 µm, the core hardness of the spring being more than 50 HRC.

2. Process according to claim 1, **characterised in that** the nitridation treatment is an ionic nitridation treatment.

3. Process according to one of claims 1 and 2, **characterised in that** the chemical composition of the steel is such that:$\text{0.57% ≤ C ≤ 0.6%}$$\text{1.5% ≤ Si ≤ 1.6%}$$\text{0.65% ≤ Mn ≤ 0.7%}$$\text{0.7% ≤ Cr ≤ 0.8%}$$\text{0.05% ≤ Mo ≤ 0.08%}$$\text{0.15% ≤ V ≤ 0.2%}$ the remainder being iron and impurities resulting from the manufacturing process.

4. Spring, **characterised in that** it consists of a drawn steel wire the chemical composition of which comprises, by weight:$\text{0.57% ≤ C ≤ 0.6%}$$\text{1.5% ≤ Si ≤ 1.6%}$$\text{0.65% ≤ Mn ≤ 0.7%}$$\text{0.7% ≤ Cr ≤ 0.8%}$$\text{0.05% ≤ Mo ≤ 0.08%}$$\text{0.15% ≤ V ≤ 0.2%}$ the remainder being iron and impurities resulting from the manufacturing process, tempered at a temperature below 500°C to obtain a tensile strength Rm of at least 1900 MPa, and **in that** it comprises on its surface a nitrided layer the nitrogen content of which is more than 0.4% over at least the first 20 µm, with a thickness of more than 150 µm and a surface hardness of 64 HRC, the core hardness of the spring being more than 50 HRC, the nitrided layer being free from any white surface layer consisting of nitride e.

5. Steel for the manufacture of a surface-nitrided spring according to claim 4, **characterised in that** its chemical composition is such that:$\text{0.57% ≤ C ≤ 0.6%}$$\text{1.5% ≤ Si ≤ 1.6%}$$\text{0.65% ≤ Mn ≤ 0.7%}$$\text{0.7% ≤ Cr ≤ 0.8%}$$\text{0.05% ≤ Mo ≤ 0.08%}$$\text{0.15% ≤ V ≤ 0.2%}$ the remainder being iron and impurities resulting from the manufacturing process.

## Patentansprüche

1. Verfahren zur Herstellung einer Stahlfeder, **dadurch gekennzeichnet, daß** man:
- einen gezogenen Draht aus Stahl der folgenden chemischen Zusammensetzung, auf das Gewicht bezogen, bereitstellt:$\text{0,4% ≤ C ≤ 0,7%}$$\text{1 ≤ Si ≤ 1,7%}$$\text{0,4% ≤ Mn ≤ 1%}$$\text{0,3% ≤ Cr ≤ 1%}$$\text{0% ≤ Mo ≤ 0,2%}$$\text{0% ≤ V ≤ 0,2%}$ Rest Eisen und herstellungsbedingte Verunreinigungen;
- man den gezogenen Draht einer Härtung und einer Vergütungstemperatur Tr von kleiner oder gleich 500°C unterwirft, die so eingestellt ist, daß man eine Zugfestigkeit Rm von größer oder gleich 1900 MPa erreicht,
- man einen Feder-Rohling bildet,
- und den Feder-Rohling einer Oberflächen-Nitrierbehandlung bei einer Temperatur unterhalb der Vergütungstemperatur Tr unterwirft, zur Bildung einer Oberflächen-Nitrierschicht, deren Stickstoffgehalt mindestens bei den ersten 20 µm größer ist als 0,4%, welche Nitrierschicht frei ist einer weißen aus e-Nitrid gebildeten Oberflächenschicht und eine Härte von mehr als 64 HRC und eine Dicke von mehr als 150 µm aufweist, wobei die Härte im Kern der Feder größer ist als 50 HRC.

2. Verfahren nach Anspruch 1, **dadurch gekennzeichnet, daß** die Nitrierbehandlung eine ionische Nitrierbehandlung ist.

3. Verfahren nach einem der Ansprüche 1 und 2, **dadurch gekennzeichnet, daß** die chemische Zusammensetzung des Stahls die folgende ist:$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 ≤ V ≤ 0,2%}$ Rest Eisen und herstellungsbedingte Verunreinigungen;

4. Feder, **dadurch gekennzeichnet, daß** sie gebildet ist aus einem gezogenen Draht aus Stahl, dessen chemische Zusammensetzung, bezogen auf das Gewicht, die folgende ist:$\text{0,57% ≤ C ≤ 0,6%}$$\text{1,5% ≤ Si ≤ 1,6%}$$\text{0,65% ≤ Mn ≤ 0,7%}$$\text{0,7% ≤ Cr ≤ 0,8%}$$\text{0,05% ≤ Mo ≤ 0,08%}$$\text{0,15 ≤ V ≤ 0,2%}$ Rest Eisen und herstellungsbedingte Verunreinigungen, die bei einer Temperatur von unterhalb 500°C gehärtet worden ist zur Bildung eines Zugfestigkeitswertes Rm von mindestens 1900 MPa und welche auf ihrer Oberfläche eine Nitrierschicht aufweist, deren Stickstoffgehalt bei mindestens den ersten 20 µm größer ist als 0,4%, deren Dicke größer ist als 150 µm und deren Oberflächenhärte 64 HRC beträgt, wobei die Härte im Kern der Feder größer ist als 50 HRC und die Nitrierschicht frei ist von einer aus ε-Nitrid gebildeten weißen Oberflächenschicht.

5. Stahl für die Herstellung einer Oberflächen-nitrierten Feder gemäß Anspruch 1, **dadurch gekennzeichnet, daß** seine chemische Zusammensetzung die folgende ist:$\text{0,57% ≤ C ≤ 0,6%}$$\text{1,5% ≤ Si ≤ 1,6%}$$\text{0,65% ≤ Mn ≤ 0,7%}$$\text{0.7% ≤ Cr ≤ 0,8%}$$\text{0,05% ≤ Mo ≤ 0,08%}$$\text{0,15 ≤ V ≤ 0,2%}$ Rest Eisen und herstellungsbedingte Verunreinigungen.
